# EUROPÄISCHE PATENTSCHRIFT

(11) **EP 3 454 420 B1**
(45) Veröffentlichungstag und Bekanntmachung des Hinweises auf die Patenterteilung: **01.11.2023**
(21) Anmeldenummer: 18192956.3
(22) Anmeldetag: 06.09.2018
(51) Int. Cl.: H01R 4/18, H01R 43/02, H01R 4/62

(54) **VERFAHREN ZUM VERBINDEN EINER ELEKTRISCHEN ALUMINIUMLEITUNG MIT EINEM ALUMINIUMROHR**
METHOD FOR CONNECTING AN ELECTRICAL ALUMINIUM CONDUIT WITH AN ALUMINIUM PIPE
PROCÉDÉ DE RACCORDEMENT D'UNE CONDUITE D'ALUMINIUM ÉLECTRIQUE À UN TUBE D'ALUMINIUM

(30) Priorität: 11.09.2017 DE 102017215970
(43) Veröffentlichungstag der Anmeldung: 13.03.2019
(73) Patentinhaber: Strunk Connect Automated Solutions GmbH & Co. KG, 57548 Kirchen-Freusburg (DE)
(72) Erfinder: Strunk, Olaf, 57548 Kirchen-Freusburg (DE); Langberg, Nico, 17235 Neustrelitz (DE)
(74) Vertreter: Grosse, Wolf-Dietrich Rüdiger

(56) Entgegenhaltungen:
- EP-A1- 2 362 491
- DE-A1-102004 063 056
- DE-A1-102007 020 210
- DE-A1-102010 038 465
- FR-A1- 2 501 923
- JP-A- 2003 338 330
- US-A- 3 717 842

## Beschreibung

Die Erfindung betrifft ein Verfahren zum Verbinden einer, mindestens einen Draht aus Aluminium aufweisenden elektrischen Leitung mit einem aus Aluminium bestehenden, ein Rohr bzw. eine Hülse aufweisenden Anschlusselement.

Für die Verwendung von elektrischen Leitungen insbesondere in Kraftfahrzeugen ist es bekannt, Kupfer bzw. Kupferlegierungen zu benutzen. Diese weisen jedoch ein hohes Gewicht auf. Um Gewicht und damit Spritkosten zu sparen ist es z. B. aus der EP 2 362 491 B1 bekannt, Aluminiumleitungen zu verwenden, welche mit Anschlusselementen aus anderen Materialien ausgestattet sind.

Es sind Elektroanschlüsse in Kraftfahrzeugen bekannt, bei denen ein Anschlusselement z. B. durch Crimpen und / oder Löten mit einem Leiter verbunden ist. Diese, einen gewissen Widerstand aufweisende Verbindung reicht für viele Anwendungen grundsätzlich aus. Sollen jedoch elektrische Verbindungen für hohe Ströme oder Verbindungen mit großen Querschnitten, z. B. im automobilen Hochspannungsbereich, wie beispielsweise für Elektrofahrzeuge geschaffen werden, durch welche stetig oder im Lastwechsel hohe Ströme fließen, führt der zuvor erwähnte Widerstand bereits zu einer unzulässigen Erwärmung der Verbindung zwischen dem Anschlusselement und der Leitung.

Daher schlägt die oben erwähnte EP 2 362 491 B1 neben einem Crimp-Schritt einen anschließenden Verschweiß-Schritt vor.

Beim Crimpen von Aluminiumleitern mit Anschlusselementen aus anderen Materialien ergeben sich jedoch Probleme mit den unterschiedlichen Wärmeausdehnungskoeffizienten der Materialien, welche nach der EP 2 362 491 B1 durch aufwendiges Einbringen von innenliegenden Vertiefungen in den Crimp-Abschnitt des Anschlusselements behoben werden sollen.

Weitere Probleme ergeben sich bei der Verarbeitung von Aluminium, da Aluminium üblicherweise von einer Oxidschicht umgeben ist. Soll dieses Aluminium geschweißt werden, müssten Temperaturen von über 1500 °C aufgebracht werden, um die Oxidschicht zu schmelzen. Da Aluminium selbst jedoch schon bei ca. 660 °C schmilzt würden diese hohen Temperaturen zum Anschmelzen der Oxidschicht dazu führen, dass nach dem Schmelzen der Oxidschicht der Aluminiumkern verdampfen würde, so dass keine brauchbare Schweißverbindung entsteht.

Aus diesem Grund schlägt die EP 2 362 491 B1 zunächst einen Crimp-Vorgang vor, bei dem durch Quetschen des Aluminiumdrahtes dessen Oxidschicht zumindest teilweise aufgebrochen wird.

Dieses Brechen mag noch bei wenigen Drähten bzw. aus diesen bestehenden Litzen funktionieren, bei in Automobilen für die Stromversorgung notwendigen dickeren elektrischen Leitungen reicht dieses zumindest teilweise Aufbrechen der Oxidschichten nicht mehr aus, um eine halbwegs annehmbare Schweißverbindung herstellen zu können.

Aus der JP 2003 383 330 A ist bereits ein Verbinden eines Aluminiumdrahtes mit einer Aluminiumhülse eines Aluminiumanschlusses bekannt, wobei nach einem gleichzeitigen, in axialer Richtung auseinander gelegenem Quetschen der Hüles durch die Ultraschallenergie eines Ultraschallschweißverfahrens die Oxidschichten an der Verbindungsfläche zwischen Draht und Hülse zerstört werden und in diesem Bereich eine Verbindung hergestellt wird.

Der Erfindung liegt daher die Aufgabe zugrunde, ein Verfahren aufzuzeigen, mittels dessen möglichst alle Bereiche der elektrischen Leitung mit dem Anschlusselement verschweißt werden können.

Diese Aufgabe wird erfindungsgemäß durch das Verfahren nach Anspruch 1 gelöst.

Zur Lösung der Aufgabe wird vorgeschlagen, dass zunächst ein Endstück der elektrischen Leitung abisoliert wird, dass der abisolierte Bereich der elektrischen Leitung in das Rohr des Anschlusselements eingeführt wird, dass das Rohr in dem Bereich, der im Bereich der abisolierten Spitze der Leitung platziert ist derart gequetscht wird, dass der mindestens eine Draht in dem Rohr so gehalten ist, dass eine Relativbewegung zwischen Rohr und dem mindestens einen Draht verhindert ist, dass anschließend das Rohr in einem zweiten Bereich der abisolierten elektrischen Leitung, welche von dem Ende der elektrischen Leitung entfernter liegt als der erste Quetschbereich, ein zweites Mal gequetscht wird und anschließend ein Widerstandsschweißen des Rohrs mit dem mindestens einen Draht in dem zweiten Quetschbereich erfolgt.

Es besteht aber auch die Möglichkeit isolierte Drähte z.B. lackisolierte Drähte zu verwenden, wobei ein Abisolieren nicht zwingend notwendig ist, da die Isolierung beim späteren Schweißvorgang verdampft.

Durch den ersten Quetschvorgang wird erreicht, dass der mindestens eine Draht beliebigen Querschnittes, in der Regel jedoch Litzen und dann sämtliche Drähte der Litze derart festgelegt werden, dass weder zwischen dem Rohr und den einzelnen Drähten noch zwischen den einzelnen Drähten selbst Relativbewegungen möglich sind. Da die Litze am anderen Ende der elektrischen Leitung noch in der Isolierung stecken, ist hier auch keine Relativbewegung der Drähte zueinander zu erwarten. Selbstverständlich können aber auch zwei Quetschvorgänge vorzugsweise gleichzeitig durchgeführt werden und der zweite Quetschvorgang zwischen den beiden ersten Quetschpositionen platziert werden. Damit ist der mindestens eine Draht, in der Regel sind es die Drähte der Litze für den zweiten Quetschvorgang von beiden Seiten so festgelegt, dass im Grunde keine Bewegung der Drähte mehr gegeneinander möglich ist.

Wird nun der zweite Quetschvorgang durchgeführt, bleibt dem mindestens einen Draht beliebigen Querschnittes bzw. den einzelnen Drähten der Litze der elektrischen Leitung neben einem Komprimieren in sich nur eine Längung jeder der einzelnen Drähte übrig. Diese Längung erfolgt für alle Drähte der Litze. Dabei platzt die Oxidschicht von den Drähten an, so dass auch alle Drähte der Litze durch die Längung von der Oxidschicht befreit werden. Der dann folgende Schweißvorgang kann nunmehr bei Temperaturen, die für Aluminium üblich sind, erfolgen. Da alle Aluminiumdrähte und auch das Rohr von der Oxidschicht befreit sind, wird ein sehr gutes Durchschweißen bewirkt, eventuelle Isolierungen werden bei diesen Temperaturen verdampft.

Obwohl der zweite Quetschvorgang z. B. von einem Quetschwerkzeug durchgeführt werden könnte und anschließend erst die Schweißelektroden an die Stelle des zweiten Quetschvorgangs angebracht werden könnten, hat es sich als vorteilhaft erwiesen, dass der zweite Quetschvorgang von mindestens zwei Schweißelektroden durchgeführt wird. Dadurch kann kostengünstig ein Stauchwerkzeug für den zweiten Quetschvorgang eingespart werden und der Stauchvorgang von den Schweißelektroden durchgeführt werden.

Soll nur ein Draht, z.B. ein dünner Anschlussdraht einer elektrischen Wicklung mit dem Rohr bzw. der Hülse verschweißt werden, ist auch hier eine optimale Längung, und damit eine optimale Entfernung der Oxidschicht möglich. Wenn das Ende des Drahtes im Bereich der ersten Quetschung fest gehalten ist.

Vorteilhaft ist, wenn der zweite Quetschvorgang und das Verschweißen gleichzeitig erfolgen. Sicherlich ist es dabei sinnvoll, die Verschweißung erst am Ende des zweiten Quetschvorgangs durchzuführen.

Zweckmäßig wird der erste Quetschvorgang von einem Stauchwerkzeug bewirkt, wobei dieses Stauchwerkzeug mindestens zweiteilig ausgebildet sein sollte und dieses zwei- oder mehrteilige Stauchwerkzeug nach dem Quetschvorgang das Rohr komplett umschließt.

Obwohl selbstverständlich die Möglichkeit besteht, den ersten Quetschvorgang durchzuführen, anschließend die elektrische Leitung ein Stück weiterzubewegen und dann den zweiten Quetschvorgang auszuführen, hat es sich bewährt, dass das Stauchwerkzeug während des zweiten Quetschvorgangs geschlossen bleibt, d. h. die Leitung nicht bewegt wird, und an einer zweiten Stelle gequetscht wird, und erst nach Beendigung des Schweißvorgangs das Stauchwerkzeug geöffnet wird. Dadurch wird zwar bei der entsprechenden Stauch- und Schweißvorrichtung die Vorrichtung zum Bewegen des elektrischen Leiters eingespart. Es wird jedoch ein zweiter Antrieb für das zweite Quetschwerkzeug notwendig. Die beiden Quetschvorgänge lassen sich jedoch erheblich schneller hintereinander ausführen, wenn die Quetschwerkzeuge an zwei nebeneinander angeordneten Stellen in der Schweißmaschine angeordnet sind.

Es hat sich bewährt, dass dem zweiten, im Wesentlichen in radialer Richtung wirkenden Quetschvorgang eine Komponente in axialer Richtung des mindestens einen Drahtes, weg vom ersten Quetschbereich überlagert wird.

Wenn es sich auch nur um sehr kleine Bewegungen in axialer Richtung handelt, ergibt sich eine noch besserte Längung des mindestens einen Drahtes, und damit ein noch besseres Entfernen der Oxidschicht.

Die Erfindung wird anhand einer Zeichnung näher erläutert. Dabei zeit
- Fig. 1: einen erfindungsgemäßen elektrischen Leiter mit zugeordnetem Anschlusselement vor dem Quetsch- und Schweißschritt, und
- Fig 2: einen erfindungsgemäßen elektrischen Leiter mit zugeordnetem Anschlusselement nach dem Quetsch- und Schweißschritt.

Die Figur 1 zeigt eine elektrische Leitung 1, bestehend aus einer Aluminiumlitze 2 die von einer Isolierung 3 umgeben ist. Die einzelnen Drähte der Aluminiumlitze 2 sind angedeutet. Weiterhin ist ein Rohr 4 gezeigt, in dessen erstes offene Ende 5 die Aluminiumlitze 2 des abisolierten Endes der elektrischen Leitung 1 eingeschoben ist, und an dessen zweitem Ende 6 das Anschlusselement 7 angeformt ist.

Figur 2 zeigt die elektrische Leitung 1 mit dem Anschlusselement 7 nach dem Quetsch- und Schweißvorgang. Im Bereich des Endes 8 der Aluminiumlitze 2 ist ein erster Quetschbereich 9 zu erkennen. Hier ist die Aluminiumlitze 2 derart von dem Rohr 4 eingequetscht, dass sich die einzelnen Drähte der Aluminiumlitze 2 nicht mehr gegeneinander bewegen können. In Richtung zur Isolierung 3 hin ist neben dem ersten Quetschbereich 9 ein zweiter Quetschbereich 10 zu erkennen. Im zweiten Quetschbereich 10 wurde durch den Quetschvorgang und dadurch, dass die Aluminiumlitze 2 weder im Bereich des Quetschbereichs 9 noch im Bereich der Isolierung 3 Relativbewegung zueinander durchführen konnte, die Aluminiumlitze 2 gestreckt und gepresst. Dadurch ist die Oxidschicht auf nahezu allen Drähten der Aluminiumlitze 2 aufgebrochen. Durch das Quetschen des Rohr 4 ist auch dessen innen liegende Oxidschicht aufgebrochen.

Durch den anschließenden Schweißvorgang ist die Aluminiumlitze 2 großflächig mit dem Rohr 4 verschweißt worden, was durch die angedeutete Schweißlinse 11 erkennbar ist.

### Bezugszeichenliste

- 1: elektrische Leitung
- 2: Aluminiumlitze
- 3: Isolierung
- 4: Rohr
- 5: erstes offenes Ende
- 6: zweites Ende
- 7: Anschlusselement
- 8: Ende der Aluminiumlitze
- 9: erster Quetschbereich
- 10: zweiter Quetschbereich
- 11: Schweißlinse

## Patentansprüche

1. Verfahren zum Verbinden einer, mindestens einen Draht aus Aluminium aufweisenden elektrischen Leitung (1) mit einem aus Aluminium bestehenden, ein Rohr (4) aufweisenden Anschlusselement (7), wobei nach einem Einführen eines abisolierten Endes (8) oder - bei Verwendung von isolierten Drähten - eines nicht-abisolierten Endes der elektrischen Leitung (1) in das Rohr (4) das Verfahren durch folgende Verfahrensschritte gekennzeichnet ist,
a) In einem ersten Quetschvorgang, Quetschen des Rohrs (4) in einem ersten Quetschbereich (9), in dem das Ende (8) der elektrischen Leitung (1) platziert ist, derart, dass der mindestens eine Draht in dem Rohr (4) so gehalten ist, dass eine Relativbewegung zwischen Rohr (4) und dem mindestens einen Draht verhindert ist,
b) In einem zweiten Quetschvorgang, Quetschen des Rohrs (4) in einem zweiten Quetschbereich (10) der elektrischen Leitung (1), welcher von dem Ende (8) der elektrischen Leitung entfernter liegt als der erste Quetschbereich (9), wobei neben einer Querschnittsänderung eine Längung des mindestens einen Drahtes bewirkt wird, und
c) In einem Schweißvorgang, Widerstandsverschweißen des Rohrs (4) mit dem mindestens einen Draht in dem zweiten Quetschbereich (10).

2. Verfahren nach Anspruch 1,
**dadurch gekennzeichnet,**
**dass** der zweite Quetschvorgang von mindestens zwei Schweißelektroden ausgeführt wird.

3. Verfahren nach Anspruch 1 oder 2,
**dadurch gekennzeichnet,**
**dass** der zweite Quetschvorgang und das Verschweißen am Ende des zweiten Quetschvorganges gleichzeitig erfolgen.

4. Verfahren nach einem der Ansprüche 1 bis 3,
**dadurch gekennzeichnet,**
**dass** der erste Quetschvorgang von einem Stauchwerkzeug bewirkt wird.

5. Verfahren nach Anspruch 4,
**dadurch gekennzeichnet,**
**dass** das mindestens zweiteilige Stauchwerkzeug das gequetschte Rohr (4) umschließt.

6. Verfahren nach Anspruch 4 oder 5,
**dadurch gekennzeichnet,**
**dass** das Stauchwerkzeug während des zweiten Quetschvorgangs geschlossen bleibt und erst nach Beendigung des Schweißvorgangs geöffnet wird.

7. Verfahren nach Anspruch 6,
**dadurch gekennzeichnet,**
**dass** dem zweiten, in radialer Richtung wirkenden Quetschvorgang eine Komponente in axialer Richtung des mindestens einen Drahtes, weg vom ersten Quetschbereich (9) überlagert wird.

## Claims

1. A method for connecting an electrical cable (1), having at least one wire which is made of aluminium, to a connector element (7) consisting of aluminium and having a tube (4), wherein after inserting a stripped end (8) or - when using insulated wires - an unstripped end of the electrical cable (1) into the tube (4), the method is **characterised by** the following method steps,
a) in a first crimping process, crimping the tube (4) in a first crimping region (9) in which the end (8) of the electrical cable (1) is placed, such that the at least one wire is held in the tube (4) so that a relative movement between the tube (4) and the at least one wire is prevented,
b) in a second crimping process, crimping the tube (4) in a second crimping region (10) of the electrical cable (1) which is located further removed from the end (8) of the electrical cable than the first crimping region (9), wherein an elongation of the at least one wire is brought about in addition to a change in cross section, and
c) in a welding process, resistance welding the tube (4) to the at least one wire in the second crimping region (10).

2. The method according to Claim 1,
**characterised in that**
the second crimping process is carried out by at least two welding electrodes.

3. The method according to Claim 1 or 2,
**characterised in that**
the second crimping process and the welding at the end of the second crimping process take place at the same time.

4. The method according to one of Claims 1 to 3,
**characterised in that**
the first crimping process is brought about by a compression tool.

5. The method according to Claim 4,
**characterised in that**
the at least two-part compression tool encloses the crimped tube (4).

6. The method according to Claim 4 or 5,
**characterised in that**
the compression tool remains closed during the second crimping process and is opened only after the welding process is completed.

7. The method according to Claim 6,
**characterised in that**
a component in the axial direction of the at least one wire and remote from the first crimping region (9) is superimposed on the second crimping process acting in the radial direction.

## Revendications

1. Procédé de connexion d'une ligne électrique (1) comportant au moins un fil en aluminium à un élément de connexion (7) en aluminium et présentant un tube (4), dans lequel après insertion d'une extrémité dénudée (8) ou - lors de l'utilisation de fils isolés
- une extrémité non dénudée de la ligne électrique (1) dans le tube (4), le procédé est **caractérisé par** les étapes de procédé suivantes,
a) dans un premier processus de pressage, presser le tube (4) dans une première zone de pressage (9), dans laquelle l'extrémité (8) de la ligne électrique (1) est placée de telle sorte que le au moins un fil dans le tube (4) soit maintenu de telle sorte qu'un mouvement relatif entre le tube (4) et le au moins un fil soit empêché,
b) dans un deuxième processus de pressage, presser le tube (4) dans une deuxième zone de pressage (10) de la ligne électrique (1) qui est plus éloignée de l'extrémité (8) de la ligne électrique que la première zone de pressage (9), dans lequel, à côté d'un changement de section transversale, le au moins un fil s'allonge, et
c) dans un processus de soudage, soudage par résistance du tube (4) avec au moins un fil dans la deuxième zone de pressage (10).

2. Procédé selon la revendication 1, **caractérisé en ce que**
le deuxième processus de pressage est effectué par au moins deux électrodes de soudage.

3. Procédé selon la revendication 1 ou 2, **caractérisé en ce que**
**que** le deuxième processus de pressage et le processus de soudage ont lieu simultanément à la fin du deuxième processus de pressage.

4. Procédé selon une quelconque des revendications 1 à 3, **caractérisé en ce que** le premier processus de pressage est effectué par un outil de refoulement.

5. Procédé selon la revendication 4, **caractérisé en ce que** l'outil de refoulement enserre le tube pressé (4) en au moins deux parties.

6. Procédé selon la revendication 4 ou 5, **caractérisé en ce que** l'outil de refoulement reste fermé pendant le deuxième processus de pressage et n'est ouvert qu'après la fin du processus de soudage.

7. Procédé selon la revendication 6, **caractérisé en ce que** une composante dans la direction axiale du au moins un fil, à l'opposé de la première zone de pressage (9), est superposée au deuxième processus de pressage agissant dans la direction radiale.
